# FASCICULE DE BREVET EUROPEEN

(11) **EP 0 884 396 B1**
(45) Date de publication et mention de la délivrance du brevet: **25.06.2003**
(21) Numéro de dépôt: 98401042.1
(22) Date de dépôt: 29.04.1998
(51) Int. Cl.: C21D 9/34, B60B 17/00, C22C 38/22

(54) **Procédé de fabrication d'une roue de chemin de fer en acier et roue de chemin de fer obtenue**
Verfahren zur Herstellung eines Eisenbahnrades und so hergestelltes Eisenbahnrad
Method for manufacturing a railway wheel and railway wheel so obtained

(30) Priorité: 23.05.1997 FR 9706290
(43) Date de publication de la demande: 16.12.1998
(73) Titulaire: VALDUNES, 92800 Puteaux (FR)
(72) Inventeur: Demilly, François, 59240 - Dunkerque (FR); Pollet, Michel, 59123 - Zuydcoote (FR)
(74) Mandataire: Jacobson, Claude

(56) Documents cités:
- DE-C- 4 343 565
- FR-A- 2 067 873
- FR-A- 2 174 073
- FR-A- 2 259 158
- B. CATOT ET AL: "Nouvelles nuances d' acier pour roues monoblocs" REVUE GENERALE DES CHEMINS DE FER., vol. 105, no. 3, mars 1986, pages 169-180, XP002056188 PARIS FR
- PATENT ABSTRACTS OF JAPAN vol. 007, no. 191 (C-182), 20 août 1983 & JP 58 093857 A (SUMITOMO KINZOKU KOGYO KK), 3 juin 1983
- K. FORCH: "15 Jahre Rad/Schiene-Forchungsprogramm des Bundesministeriums für Forschung und Technologie - Radwerkstoffe" THYSSEN TECHNISCHE BERICHTE, no. 2, 1985, pages 228-232, XP002056189 DUISBURG

## Description

L'invention concerne une roue de chemin de fer en acier ainsi que son procédé de fabrication.

Une roue de chemin de fer comporte une jante dont la partie périphérique constitue la surface de roulement et un moyeu qui sert à la monter sur un essieu. En général, la jante et le moyeu sont reliés par un voile de raccordement qui peut avoir des formes diverses.

Lorsqu'elle est montée sur un essieu, lui même monté sur un bogie, la roue est accompagnée d'un dispositif de freinage qui peut être à disques ou à sabots.

Un dispositif de freinage à disque est constitué d'un ou plusieurs disques montés sur l'essieu et des mâchoires de freinage pouvant se serrer sur le ou les disques. Un tel dispositif a l'avantage de séparer les fonctions roulement et freinage, donc de permettre d'optimiser séparément les caractéristiques des disques et de la surface de roulement. Par contre, il a l'inconvénient d'être encombrant et, de ce fait, d'être mal adapté aux roues de faible diamètre, par exemple de diamètre inférieur à six cent cinquante millimètres. Il présente également l'inconvénient d'être trop coûteux pour être économiquement utilisable pour des wagons de transport de marchandise.

Un dispositif de freinage par sabots comporte, en général, deux sabots et des moyens pour appliquer ces sabots contre la surface de roulement. Ce dispositif a l'avantage d'être moins encombrant que le précédent, mais il fait remplir les deux fonctions de roulement et de freinage par la même surface, ce qui présente des inconvénients. En particulier, il n'est pas possible d'optimiser les caractéristiques de la surface de roulement puisque les exigences de chacune des fonctions ne sont pas les mêmes. De plus, le freinage qui se fait par frottement sur la surface de roulement accélère l'usure de la roue.

Pour remédier à cet inconvénient, il a été proposé de réaliser une roue frein qui combine les avantage de la roue freinée par disque et de la roue freinée par sabots. Cette roue comporte essentiellement une jante suffisamment massive pour que les flanc latéraux puissent servir de surface d'appui pour les sabots qui viennent enserrer la roue comme le font les mâchoires de freinage pour les dispositifs de freinage à disque. Avec ce type de roue, qui, en général, ne comporte pas de voile, le freinage par frottement sur les flancs latéraux engendre un échauffement. Cet échauffement, en se transmettant jusqu'au moyeu, peut détériorer le calage de la roue sur l'axe, voire provoquer un échauffement inadmissible de la graisse des boîtes à roulements. Aussi, afin d'éviter ces inconvénients, il a été proposé, dans la demande de brevet français FR 2 708 891, de réaliser une roue frein comportant un étranglement entre la jante et le moyeu, formant une sorte de voile, destiné à assurer une fonction de barrière thermique entre la jante et le moyeu.

Les roues de chemin de fer, qu'elles soient du type classique ou du type roue frein, sont réalisées en des aciers définis dans la norme UIC 812-3 (UIC : Union Internationale des Chemins de fer). Ce sont soit des aciers au carbone contenant de 0,48 % à 0,70 % de carbone, moins de 0,5 % de silicium, moins de 0,9 % de manganèse, moins de 0,3 % de chrome, moins de 0,3 % de cuivre, moins de 0,08 % de molybdène, moins de 0,3 % de nickel, et moins de 0,05 % de vanadium. Les roues sont soit normalisées pour obtenir une structure du type ferrite-perlite ayant une résistance à la traction comprise entre 600 et 940 MPa, soit trempées et revenues pour obtenir une structure également du type ferrite-perlite, mais ayant une résistance à la traction comprise entre 780 et 1050 Mpa. En général, la trempe se limite à la surface de roulement. Mais, pour certaines roues, la trempe est effectuée dans la masse.

Il a également été proposé de réaliser des roues en acier du type 25CMSD4 trempé et revenu pour obtenir une résistance à la traction comprise entre 1100 et 1200 MPa. Cet acier contient entre 0,26 % et 0,29 % de carbone, environ 1 % de manganèse, environ 1 % de silicium, environ 1,1 % de chrome et entre 0,26 % et 0,29 % de molybdène. Avec cet acier, la structure est parfois bainitique dans les zones trempées.

Quelle que soit la nuance d'acier utilisée, lorsque les roues sont trempées et revenues, le revenu est effectué à une température inférieure ou égale à 510 °C, température maximale de revenu qu'il est possible de réaliser tout en satisfaisant les conditions imposée par la norme UIC 812-3, destinées à garantir une tenue en service satisfaisante.

Toutes-ces solutions métallurgiques présentent des inconvénients, soit parce que les surfaces de roulement résistent mal aux charges importantes, soit parce que les roues usent trop les rails, soit parce que le freinage engendre des fissurations des surfaces de frottement des sabots de frein, soit, enfin, parce que des fissures se forment progressivement dans la zone de raccordement de la jante et du voile. Ces détériorations de la roue, qui ne sont pas exclusives les unes des autres, et qui sont engendrées par l'exploitation, réduisent la durée de vie de la roue et doivent être combattues.

Par ailleurs, les caractéristiques mécaniques des roues ainsi traitées sont détériorées par des freinages importants, en particulier par les freinages de maintien lors des passages de cols dans les régions montagneuses. Il en résulte des inconvénients pour certaines utilisations, comme le transport de marchandises dans certaines régions.

Le but de la présente invention est de proposer une solution métallurgique pour la fabrication d'une roue de chemin de fer, plus particulièrement une roue de chemin de fer freinée par sabot, et notamment une roue frein, qui améliore de façon significative la tenue en service de cette roue, en particulier en diminuant sa sensibilité aux freinages.

A cet effet, l'invention a pour objet un procédé de fabrication d'une roue de chemin de fer du type comprenant un moyeu, une jante comportant une surface de roulement et des flancs latéraux, et un voile de raccordement entre le moyeu et la jante, l'épaisseur du voile de raccordement étant substantiellement réduite par rapport à l'épaisseur de la jante mesurée entre les flancs latéraux, cette roue de chemin de fer étant constituée d'un acier faiblement allié dont la somme des teneurs en éléments d'alliage est inférieure à 5 %, et dont la composition chimique est telle que, en % en poids :$\text{0,2 % ≤ C ≤ 0,24 %}$$\text{0,9 % ≤ Mn ≤ 1,1 %}$$\text{0,9 % ≤ Si ≤ 1,1 %}$$\text{1 % ≤ Cr ≤ 1,2 %}$$\text{0,2 % ≤ Mo ≤ 0,25 %}$$\text{Ni ≤ 0,3 %}$$\text{Cu ≤ 0,3 %}$$\text{Sn ≤ 0,04 %}$$\text{P ≤ 0,035 %}$$\text{S ≤ 0,035 %,}$ le reste étant du fer et des impuretés résultant de l'élaboration, et dont le point Ms est supérieur à 270°C . Selon ce procédé, on effectue sur la roue une trempe puis un revenu à une température supérieure ou égale à 550°C afin d'obtenir, au moins au voisinage de la surface de roulement et des flancs latéraux de la jante, les caractéristiques mécaniques suivantes :$\text{860 Mpa ≤ Rm ≤ 960 Mpa}$${\text{Rp}}_{\text{0,2}} \text{≥ 700 MPa}$${\text{K1c ≥ 80 MPa.m}}^{\text{1/2}} \text{,}$ et une structure de l'acier ferrito-perlitique.

De préférence, la trempe est limitée à la surface de roulement et aux flancs latéraux de la jante.

La roue de chemin de fer peut être, notamment, du type roue frein, c'est à dire, une roue dans laquelle les flancs latéraux de la jante réalisent directement des surfaces d'appui pour des garnitures de freinage.

L'invention concerne, enfin, une roue de chemin de fer selon la revendication 4. En particulier, une telle roue est fabriqué en acier dont la somme des teneurs en éléments d'alliage est inférieure à 5 %, et dont la composition chimique comprend, en poids :$\text{0,2 % ≤ C ≤ 0,24 %}$$\text{0,9 % ≤ Mn ≤ 1,1 %}$$\text{0,9 % ≤ Si ≤ 1,1 %}$$\text{1 % ≤ Cr ≤ 1,2 %}$$\text{0,2 % ≤ Mo ≤ 0,25 %}$$\text{Ni ≤ 0,3 %}$$\text{Cu ≤ 0,3 %}$$\text{Sn ≤ 0,04 %}$$\text{P ≤ 0.035 %}$$\text{S ≤ 0.035 %}$ le reste étant du fer et des impuretés résultant de l'élaboration, les caractéristiques mécaniques étant, au moins au voisinage de la surface de roulement et des flancs latéraux de la jante :$\text{860 Mpa ≤ Rm ≤ 960 MPa}$${\text{Rp}}_{\text{0,2}} \text{≥ 700 MPa}$${\text{K1c ≥ 80 MPa.m}}^{\text{1/2}}$ Ces caractéristiques n'étant pas affectées par un freinage équivalent à un maintien à 540°C pendant 1 heure.

L'invention va maintenant être décrite de façon plus précise, mais non limitative, en regard de l'unique figure annexées qui représente, en coupe, une demi section radiale d'une roue frein.

La roue, de révolution autour de l'axe 1, comporte un moyeu 2 percé d'un trou axial 3 destiné à recevoir un axe non représenté, une jante 4 et un voile 5 de liaison entre la jante 4 et le moyeu 2. L'épaisseur du voile 5 est substantiellement plus faible que l'épaisseur de la jante 4, ces deux épaisseur étant mesurées parallèlement à l'axe 1. La jante 4 comporte d'une part une surface de roulement 6 bordée d'un côté par un boudin 7, et d'autre part deux flancs latéraux 8a et 8b qui comportent chacun une surface de frottement 9a et 9b sur lesquelles on peut appliquer deux patins de frein 10a et 10b. Les surfaces de frottement 9a et 9b sont séparées chacune de la partie 11 la plus périphérique de la jante 4, par deux gorges annulaires 12a et 12b.

Lorsque la roue est exploitée, la surface de roulement 6 est en contact avec un rail non représenté, et supporte toute la charge. De ce fait, elle est soumise à de la fatigue de roulement. Le roulement peut se faire avec un certain glissement, c'est particulièrement le cas au cours du freinage, et ce glissement provoque de l'usure. La surface de roulement doit résister le mieux possible aux efforts résultant de ces phénomènes qui engendrent également des phénomènes similaires sur le rail, et le rail doit y résister. Pour que la surface de roulement résiste bien à la fatigue de roulement, la limite d'élasticité de l'acier au voisinage de la surface de roulement, c'est à dire sur une certaine profondeur sous la surface de roulement, doit être supérieure à 700 MPa, et, de préférence, supérieure à 800 MPa, et pour qu'elle résiste bien à l'usure, la dureté ou la résistance à la traction de l'acier doit supérieure à 860 MPa. Cependant, si la dureté de la surface de roulement est trop grande, le rail est usé très vite. Aussi, la résistance à la traction de l'acier doit rester inférieure à 960 MPa, et, de préférence, inférieure à 940 MPa.

Lors du freinage par serrage des patins 10a et 10b contre les surfaces 9a et 9b des flancs latéraux 8a et 8b de la jante, le frottement engendre un échauffement local très important et des phénomènes complexes qui se traduisent par de l'usure, éventuellement la formation de petites zones trempées fragiles, et par l'initiation de fissures. Des phénomènes tout à fait comparables peuvent être engendrés sur la surface de roulement par le frottement de la roue sur le rail, par exemple en cas de blocage intempestif de la roue, ou, tout simplement, en cas de freinage dans le cas des roues freinées par sabots venant s'appliquer sur la surface de roulement. Pour éviter la détérioration trop rapide de ces surfaces 9a et 9b, et plus généralement des surfaces sur les quelles frottent les patins ou les sabots de freinage, l'acier doit avoir un point Ms de début de transformation martensitique supérieur à 270 °C, et de préférence supérieur à 285 °C. Pour éviter une propagation rapide des fissures, au voisinage de ces surfaces de frottement, l'acier doit avoir une ténacité suffisante pour que le K1c soit supérieur à 80 Mpa.m^{1/2}. Plus exactement, lorsqu'on effectue une pluralité d'essais pour mesurer le K1c, toutes les valeurs individuelles doivent être supérieures à 70 Mpa.m^{1/2}, et la moyenne doit être supérieure à 80 Mpa.m^{1/2}.

Les inventeurs ont constaté également que, lors du freinage, la température de la jante pouvait dépasser 500 °C, et que l'échauffement correspondant était équivalent à un maintien à 540°C pendant 1 heure. Aussi, la structure de l'acier dans cette partie de la roue doit être telle que les caractéristiques mécaniques ne soient pas affectées par un tel échauffement.

Enfin, la zone de raccordement entre la jante et le voile est soumis à des efforts qui peuvent engendrer des fissures. Pour limiter les risques de fissuration dans ces zones, il est très souhaitable que ces zones comportent des contraintes résiduelles de compression.

Pour obtenir ces caractéristiques, on utilise un acier faiblement allié tel que défini dans les revendications, et dont la composition chimique comporte, en poids, au plus 5 % d'éléments d'alliage, et moins de 0,24 % de carbone. La teneur en carbone est limitée à 0,24 % afin d'éviter la formation de fissures en surface lors des freinages. La teneur en carbone et les teneurs en éléments d'alliage doivent être choisis pour permettre d'obtenir par trempe, une structure ferrito-perlitique qui, après un revenu à une température supérieure à 550 °C, permet d'obtenir les caractéristiques définies ci-dessus. De préférence, la trempabilité de l'acier ne doit pas être trop importante pour permettre d'obtenir des contraintes résiduelles de compression dans la zone de raccordement entre la jante et le voile. En effet, ces contraintes résiduelles ne peuvent être obtenues que par une trempe partielle de la jante n'affectant pas le voile.

La composition chimique de l'acier comprend, en poids :
- de 0,2 % à 0,24 %, et, de préférence, de 0,205 % à 0,235 % de carbone afin d'obtenir une limite d'élasticité suffisante, une résistance pas trop importante et un point Ms suffisamment haut ;
- de 0,9 % à 1,1 %, et, de préférence, de 0,95 % à 1,03 % de manganèse pour obtenir une trempabilité suffisante sans qu'elle soit trop importante,
- de 0,9 % à 1,1 %, et, de préférence, de 0,95 % à 1,03 % de silicium, car cet élément améliore la résistance à l'usure, cependant, en trop grande quantité, il fragilise l'acier ; de 1 % à 1,2 %, et, de préférence, de 1,05 % à 1,13 % de chrome pour améliorer la trempabilité et obtenir un rapport Re/Rm satisfaisant ;
- de 0,2 % à 0,25 %, et, de préférence, de 0,22 % à 0,25 % de molybdène, pour permettre d'effectuer un revenu à une température supérieure à 550 °C sans que la trempabilité soit trop augmentée, en particulier pour éviter la formation de bainite dans les zones trempées ;
le reste étant du fer et des impuretés ou résiduels résultant de l'élaboration.

Les résiduels sont, notamment, le nickel et le cuivre dont les teneurs doivent, de préférence, rester inférieure à 0,3 %, et mieux encore, inférieure à 0,2 % .

Les impuretés sont, notamment, l'étain dont la teneur doit, de préférence, rester inférieure à 0,04 %, et mieux encore, inférieure à 0,025 %, le phosphore dont la teneur doit, de préférence, rester inférieure à 0,035 %, et mieux encore, inférieure à 0,02 %, et le soufre dont la teneur doit, de préférence, rester inférieure à 0,035 %, et mieux encore, inférieure à 0,02 % .

La roue est fabriquée par forgeage à chaud d'un lopin d'acier conformément à l'art antérieur, puis, elle est soumise à un traitement thermique de trempe et revenu.

Le traitement de trempe est effectué après chauffage de la roue au dessus du point AC₃ de l'acier, par refroidissement rapide, par exemple, à l'eau. Le refroidissement à l'eau peut concerner l'ensemble de la roue, mais il est préférable de ne refroidir à l'eau que les parties périphériques de la jante, c'est-à-dire, la surface de roulement et les flancs latéraux. En effet, c'est en effectuant une trempe partielle qu'on peut engendrer des contraintes résiduelles de compression dans la zone de raccordement de la jante et du voile. Après la trempe partielle, on laisse la roue finir de refroidir à l'air. La trempe partielle peut, avantageusement, être effectuée sur la roue disposée verticalement et tournant sur son axe, l'arrosage étant concentré sur la partie de la jante se trouvant en bas. La trempe partielle peut conduire à obtenir une structure bainitique au voisinage de la surface de roulement et des flancs latéraux, dans une zone correspondant, par exemple, à la partie hachurée de la figure 1. La présence de bainite est évitée en ajustant convenablement la composition chimique, et, notamment, en limitant la teneur en molybdène à 0,25 % au maximum.

Après la trempe, on effectue un revenu à une température supérieure à 550°C pendant un temps compris, de préférence, entre 0,5 et 3 heures, mais, de préférence, la température de revenu doit rester inférieure à 600°C. Un revenu à une température aussi élevée permet d'obtenir des propriétés mécaniques peu sensibles aux échauffements engendrés par le freinage.

## Revendications

1. Procédé de fabrication d'une roue de chemin de fer du type comprenant un moyeu, une jante comportant une surface de roulement et des flancs latéraux, et un voile de raccordement entre le moyeu et la jante, l'épaisseur du voile de raccordement étant substantiellement réduite par rapport à l'épaisseur de la jante mesurée entre les flancs latéraux, constituée d'un acier faiblement allié dont la somme des teneurs en éléments d'alliage est inférieure à 5 %, et dont la composition chimique comporte, en poids :$\text{0,2 % ≤ C ≤ 0,24 %}$$\text{0,9 % ≤ Mn ≤ 1,1 %}$$\text{0,9 % ≤ Si ≤ 1,1 %}$$\text{1 % ≤ Cr ≤ 1,2 %}$$\text{0,2 % ≤ Mo ≤ 0,25 %}$$\text{Ni ≤ 0,3 %}$$\text{Cu ≤ 0,3 %}$$\text{Sn ≤ 0,04 %}$$\text{P ≤ 0,035 %}$$\text{S ≤ 0,035 %,}$ le reste étant du fer et des impuretés résultant de l'élaboration, et dont le point M_{S} est supérieur à 270°C, dans lequel on trempe au moins partiellement la roue et on effectue un revenu à une température supérieure à 550°C., de manière qu'après la trempe et le revenu, au moins au voisinage des surfaces extérieures de la jante, les caractéristiques mécaniques de l'acier sont telles que :$\text{860 Mpa ≤ Rm ≤ 960 Mpa}$${\text{Rp}}_{\text{0,2}} \text{≥ 700 MPa}$${\text{K1c ≥ 80 MPa.m}}^{\text{1/2}} \text{,}$ et la structure de l'acier est ferrito-perlitique.

2. Procédé selon la revendication 1, **caractérisé en ce que** la trempe est limitée à la surface de roulement et aux flancs latéraux de la jante.

3. Procédé selon la revendication 2, **caractérisé en ce que** la trempe est effectuée sur la roue disposée verticalement et tournant autour d'un axe horizontal.

4. Roue de chemin de fer du type comprenant un moyeu, une jante comportant une surface de roulement et des flancs latéraux, et un voile de raccordement entre le moyeu et la jante, l'épaisseur du voile de raccordement étant substantiellement réduite par rapport à l'épaisseur de la jante mesurée entre les flancs latéraux, constituée d'un acier faiblement allié dont la somme des teneurs en éléments d'alliage est inférieure à 5 %, dont le point Mₛ est supérieur à 270°C, et dont la composition chimique comprend, en poids :$\text{0,2 % ≤ C ≤ 0,24 %}$$\text{0,9 % ≤ Mn ≤ 1,1 %}$$\text{0,9 % ≤ Si ≤ 1,1 %}$$\text{1 % ≤ Cr ≤ 1,2 %}$$\text{0,2 % ≤ Mo ≤ 0,25 %}$$\text{Ni ≤ 0,3 %}$$\text{Cu ≤ 0,3 %}$$\text{Sn ≤ 0,04 %}$$\text{P ≤ 0,035 %}$$\text{S ≤ 0,035 %,}$ le reste étant du fer et des impuretés résultant de l'élaboration, et en ce qu'au moins au voisinage des surfaces extérieures de la jante, la structure de l'acier est ferrito-perlitique et les caractéristiques mécaniques de l'acier sont telles que :$\text{860 Mpa ≤ Rm ≤ 960 Mpa}$${\text{Rp}}_{\text{0,2}} \text{≥ 700 MPa}$${\text{K1c ≥ 80 MPa.m}}^{\text{1/2}} \text{,}$ ces caractéristiques mécaniques n'étant pas affectées par un freinage équivalent à un maintien à 540°C pendant 1 heure.

5. Roue de chemin de fer selon la revendication 4, **caractérisée en ce qu'**elle est du type roue frein dont les flancs latéraux de la jante réalisent directement des surfaces d'appui pour des garnitures de freinage.

## Patentansprüche

1. Verfahren zur Herstellung eines Eisenbahnrades, das eine Nabe, eine Felge mit einer Lauffläche und Seitenflächen und eine Verbindungsscheibe zwischen der Nabe und der Felge umfasst, wobei die Dicke der Verbindungsscheibe bezüglich der zwischen den Seitenflächen gemessenen Dicke der Felge beträchtlich reduziert ist, und das aus einem schwach legierten Stahl besteht, dessen Summe der Gehalte an Legierungselementen kleiner als 5% ist und der die folgende chemische Zusammensetzung in Gewicht aufweist:$\text{0,2% ≤ C ≤ 0,24%}$$\text{0,9% ≤ Mn ≤ 1,1%}$$\text{0,9% ≤ Si ≤ 1,1%}$$\text{1% ≤ Cr ≤ 1,2%}$$\text{0,2% ≤ Mo ≤ 0,25%}$$\text{Ni ≤ 0,3%}$$\text{Cu ≤ 0,3%}$$\text{Sn ≤ 0,04%}$$\text{P ≤ 0,035%}$$\text{S ≤ 0,035%,}$ wobei der Rest Eisen und durch die Herstellung entstandene Verunreinigungen ist, und dessen M_{S}-Punkt über 270°C liegt, bei dem man das Rad mindestens partiell abschreckt und ein Anlassen auf eine Temperatur über 550°C vornimmt, so dass die mechanischen Eigenschaften des Stahls nach dem Abschrecken und Anlassen mindestens in Nähe der Außenflächen der Felge so beschaffen sind, dass$\text{860 MPa ≤ Rm ≤ 960 MPa}$${\text{Rp}}_{\text{0,2}} \text{≥ 700 MPa}$${\text{K1c ≥ 80 MPa.m}}^{\text{1/2}} \text{,}$ und die Struktur des Stahls ferritisch-perlitisch ist.

2. Verfahren nach Anspruch 1, **dadurch gekennzeichnet, dass** das Abschrecken auf die Lauffläche und auf die Seitenflächen der Felge beschränkt ist.

3. Verfahren nach Anspruch 2, **dadurch gekennzeichnet, daß** die Abschreckung an dem vertikal angeordneten und sich um eine horizontale Achse drehenden Rad vorgenommen wird.

4. Eisenbahnrad, das eine Nabe, eine Felge mit einer Lauffläche und Seitenflächen und eine Verbindungsscheibe zwischen der Nabe und der Felge umfasst, wobei die Dicke der Verbindungsscheibe bezüglich der zwischen den Seitenflächen gemessenen Dicke der Felge beträchtlich reduziert ist, und das aus einem schwach legierten Stahl besteht, dessen Summe der Gehalte an Legierungselementen kleiner als 5% ist und der die folgende chemische Zusammensetzung in Gewicht aufweist:$\text{0,2% ≤ C ≤ 0,24%}$$\text{0,9% ≤ Mn ≤ 1,1%}$$\text{0,9% ≤ Si ≤ 1,1%}$$\text{1% ≤ Cr ≤ 1,2%}$$\text{0,2% ≤ Mo ≤ 0,25%}$$\text{Ni ≤ 0,3%}$$\text{Cu ≤ 0,3%}$$\text{Sn ≤ 0,04%}$$\text{P ≤ 0,035%}$$\text{S ≤ 0,035%,}$ wobei der Rest Eisen und durch die Herstellung entstandene Verunreinigungen ist, und dessen Mₛ-Punkt über 270°C liegt, und dass mindestens in Nähe der Außenflächen der Felge die Struktur des Stahls ferritisch-perlitisch ist und die mechanischen Eigenschaften des Stahls so beschaffen sind, dass$\text{860 MPa ≤ Rm ≤ 960 MPa}$${\text{Rp}}_{\text{0,2}} \text{≥ 700 MPa}$${\text{K1c ≥ 80 MPa.m}}^{\text{1/2}} \text{,}$ wobei diese Eigenschaften nicht durch eine Bremsung, die der Aufrechterhaltung einer Temperatur von 540°C während 1 Stunde entspricht, beeinträchtigt werden.

5. Eisenbahnrad nach Anspruch 4, **dadurch gekennzeichnet, dass** es ein Bremsenrad ist, bei dem die Seitenflächen der Felge direkt Auflageflächen für Bremsbeläge bilden.

## Claims

1. A method of manufacturing a railway wheel of the type comprising a hub, a rim having a tread and lateral flanks, and a web connecting the hub and the rim, the web being significantly thinner than the rim between its lateral flanks, and made of a low-alloy steel in which the total content of alloying elements is less than 5% and whose chemical composition includes, by weight:$\text{0.2% ≤ C ≤ 0.24%}$$\text{0.9% ≤ Mn ≤ 1.1%}$$\text{0.9% ≤ Si ≤ 1.1%}$$\text{1% ≤ Cr ≤ 1.2%}$$\text{0.2% ≤ Mo ≤ 0.25%}$$\text{Ni ≤ 0.3%}$$\text{Cu ≤ 0.3%}$$\text{Sn ≤ 0.04%}$$\text{P ≤ 0.035%}$$\text{S ≤ 0.035%,}$ the remainder being iron and manufacturing impurities, and whose Ms point is greater than 270°C, in which method the wheel is at least partly quenched and annealed at a temperature greater than 550°C so that after quenching and annealing, at least in the vicinity of the exterior surfaces of the rim, the mechanical characteristics of the steel are as follows:$\text{860 MPa ≤ Rm ≤ 960 MPa}$${\text{Rp}}_{\text{0.2}} \text{≥ 700 MPa}$${\text{K1c ≥ 80 MPa.m}}^{\text{1/2}} \text{,}$ and the structure of the steel is a ferrite-perlite structure.

2. A method according to claim 1, **characterised in that** quenching is restricted to the tread and to the lateral flanks of the rim.

3. A method according to claim 2, **characterised in that** the quenching is applied to the wheel when it is disposed vertically and rotating about a horizontal axis.

4. A railway wheel of the type comprising a hub, a rim having a tread and lateral flanks, and a web connecting the hub and the rim, the web being significantly thinner than the rim between its lateral flanks, and made of a low-alloy steel in which the total content of alloying elements is less than 5%, whose Ms point is greater than 270°C and whose chemical composition includes, by weight:$\text{0.2% ≤ C ≤ 0.24%}$$\text{0.9% ≤ Mn ≤ 1.1%}$$\text{0.9% ≤ Si ≤ 1.1%}$$\text{1% ≤ Cr ≤ 1.2%}$$\text{0.2% ≤ Mo ≤ 0.25%}$$\text{Ni ≤ 0.3%}$$\text{Cu ≤ 0.3%}$$\text{Sn ≤ 0.04%}$$\text{P ≤ 0.035%}$$\text{S ≤ 0.035%,}$ the remainder being iron and manufacturing impurities, and in that, at least in the vicinity of the exterior surfaces of the rim, the structure of the steel is a ferrite-perlite structure and the mechanical characteristics of the steel are as follows:$\text{860 MPa ≤ Rm ≤ 960 MPa}$${\text{Rp}}_{\text{0.2}} \text{≥ 700 MPa}$${\text{K1c ≥ 80 MPa.m}}^{\text{1/2}} \text{,}$ the above mechanical characteristics not being affected by braking equivalent to maintaining a temperature of 540°C for one hour.

5. A railway wheel according to claim 4, **characterised in that** it is a brake wheel and the lateral flanks of the rim provide bearing surfaces for brake linings.
